# EUROPÄISCHE PATENTSCHRIFT

(11) **EP 3 966 388 B1**
(45) Veröffentlichungstag und Bekanntmachung des Hinweises auf die Patenterteilung: **22.11.2023**
(21) Anmeldenummer: 20723991.4
(22) Anmeldetag: 27.04.2020
(51) Int. Cl.: D21H 13/48, B42D 25/373, D21H 13/50, D21H 15/06, D21H 21/40, D21H 21/48

(54) **ELEKTRISCH LEITENDES PAPIERGEFÜGE, VERFAHREN ZUM HERSTELLEN DESSELBEN UND VERWENDUNG**
ELECTRICALLY CONDUCTIVE PAPER STRUCTURE, METHOD FOR PRODUCING THE SAME AND USE
STRUCTURE DE PAPIER ELECTROCONDUCTEUR, SON PROCEDE DE PRODUCTION ET SON UTILISATION

(30) Priorität: 09.05.2019 DE 102019003281
(43) Veröffentlichungstag der Anmeldung: 16.03.2022
(73) Patentinhaber: Giesecke+Devrient Currency Technology GmbH, 81677 München (DE)
(72) Erfinder: SEIDLER, Rudolf, 83703 Gmund (DE); LENSSEN, Daniel, 81829 München (DE); SCHERER, Maik Rudolf Johann, 82491 Grainau (DE); HUNGER, Christoph, 83734 Hausham (DE); BACHER, Erwin, 83734 Hausham (DE)
(74) Vertreter: Giesecke + Devrient IP
(86) Internationale Anmeldenummer: PCT/EP2020/025191
(87) Internationale Veröffentlichungsnummer: WO 2020/224800

(56) Entgegenhaltungen:
- EP-A1- 2 848 734
- EP-A2- 0 753 623
- US-A- 4 761 205

## Beschreibung

Die Erfindung betrifft ein elektrisch leitendes Papiergefüge, nämlich ein Heizelement, und ein Verfahren zum Herstellen desselben.

Elektrisch leitende Papiergefüge, die z.B. auf cellulosehaltigen Faserstoffen und Kohlenstofffasern basieren, sind im Stand der Technik bekannt, siehe z.B. die EP 2 770 104 B1. Es ist somit grundsätzlich bekannt, flächige Papiersubstrate mit leitfähigen Fasern, insbesondere Metallfasern oder graphitisierte Kohlefasern, oder anderen, eine Leitfähigkeit bereitstellenden Materialien, z.B. Carbon-Nanotubes, so auszustatten, dass der elektrische Strom durch das flächige Papiersubstrat hindurchfließt. Je nach dem vorliegenden spezifischen Widerstand kann das Papiersubstrat für unterschiedliche Zwecke genutzt werden, z.B. als Heizelement, als Element für die elektromagnetische Abschirmung oder als Element für die Signaldetektion.

Das elektrisch leitende Papiergefüge kann auf verschiedene Art und Weise kontaktiert werden, um ausgehend von den Kontakten elektrischen Strom durch das Papiergefüge hindurch zu leiten. Üblich sind z.B. Klebekontakte, die auf Teile der Oberfläche des elektrisch leitenden Papiergefüges aufgebracht werden. Von Nachteil ist dabei die Kontaktierung durch eher schlecht leitfähige organische Klebschichten, die zudem anfällig gegenüber einem Ablösen bei mechanischer Beanspruchung sind. Weiterhin ist es oftmals wünschenswert, das elektrisch leitende Papiergefüge mit sogenannten Crimpkontakten zu verbinden. Dies ist mittels aufgeklebter Elemente nur sehr schwer realisierbar.

Die EP 0 753 623 A2 beschreibt ein Sicherheitspapier mit einem elektrisch leitfähigen Element, das mittels geeigneter Detektionsvorrichtungen eine präzise Detektion und ein Monitoring ermöglicht, sodass Fälschungen verhindert werden können.

Die US 4761205 beschreibt ein Wertdokument, nämlich eine Banknote, mit einem darin eingebetteten Sicherheitsfaden.

Die EP 2 848 734 A1 beschreibt ein Papiergefüge aus Carbonfasern mit wenigstens zwei Klassen bildenden Faserstoffen, die unterschiedliche Längen aus Carbonfasern aufweisen.

Der vorliegenden Erfindung liegt somit die Aufgabe zugrunde, ein elektrisch leitendes Papiergefüge mit einer verbesserten Kontaktierung bereitzustellen.

Diese Aufgabe wird durch die in den unabhängigen Ansprüchen definierten Merkmalskombinationen gelöst. Weiterbildungen der Erfindung sind Gegenstand der abhängigen Ansprüche.

### Zusammenfassung der Erfindung

1. (Erster Aspekt der Erfindung) Elektrisch leitendes Papiergefüge, nämlich ein Heizelement, mit cellulosehaltigen Faserstoffen und elektrisch leitfähigen Fasern, wobei im elektrisch leitenden Papiergefüge eine Mehrzahl kontinuierlicher, elektrisch leitfähiger Fäden zur Kontaktierung des elektrisch leitenden Papiergefüges von einem Ende bis zum gegenüberliegenden Ende des Papiergefüges eingebettet sind.
2. (Bevorzugte Ausgestaltung) Elektrisch leitendes Papiergefüge nach Klausel 1, wobei die Mehrzahl einen Wert im Bereich von zwei bis acht, bevorzugt einen Wert im Bereich von zwei bis sechs und insbesondere bevorzugt den Wert zwei annimmt.
3. (Bevorzugte Ausgestaltung) Elektrisch leitendes Papiergefüge nach Klausel 1 oder 2, wobei die elektrisch leitfähigen Fasern metallische Fasern, insbesondere metallische Kurzschnittfasern mit einer bevorzugten Faserlänge in einem Bereich von 3 mm bis 12 mm, und/oder Kohlenstofffasern sind.
4. (Bevorzugte Ausgestaltung) Elektrisch leitendes Papiergefüge nach einer der Klauseln 1 bis 3, wobei das elektrisch leitende Papiergefüge zusätzliche elektrisch leitfähige Materialien, insbesondere Kohlenstoffpartikel und/oder Carbon-Nanotubes, enthält.
5. (Bevorzugte Ausgestaltung) Elektrisch leitendes Papiergefüge nach einer der Klauseln 1 bis 4, wobei der jeweilige elektrisch leitfähige Faden zur Kontaktierung des elektrisch leitenden Papiergefüges ein Metalldraht, ein Metallfaden, ein Metallband, ein auf einem Trägersubstrat wie etwa eine Kunststofffolie basierender, mit einem Metall beschichteter Faden, ein Laminat aus (Kunststoff-)Folien und Metallfolien, ein Metallgeflecht, ein Zopfgeflechte, ein Gestrick oder ein Lahnband ist.
6. (Bevorzugte Ausgestaltung) Elektrisch leitendes Papiergefüge nach einer der Klauseln 1 bis 5, wobei das Papiergefüge auf einer einzelnen Papierlage beruht, in die der jeweilige elektrisch leitfähige Faden zur Kontaktierung des elektrisch leitenden Papiergefüges eingebettet ist.
7. (Bevorzugte Ausgestaltung) Elektrisch leitendes Papiergefüge nach einer der Klauseln 1 bis 5, wobei das Papiergefüge auf zwei separaten Papierlagen beruht, zwischen denen der jeweilige elektrisch leitfähige Faden zur Kontaktierung des elektrisch leitenden Papiergefüges angeordnet ist.
8. (Bevorzugte Ausgestaltung) Elektrisch leitendes Papiergefüge nach einer der Klauseln 1 bis 7, wobei
   - der jeweilige elektrisch leitfähige Faden zur Kontaktierung des elektrisch leitenden Papiergefüges vollständig im Papiergefüge eingebettet ist, sodass der Faden für den Betrachter weder von der Vorderseite, noch von der Rückseite sichtbar ist; oder
   - der jeweilige Faden so im Papiergefüge eingebettet ist, dass der Faden im Papiergefüge auf einer Seite frei zugänglich vorliegt; oder
   - der jeweilige Faden so im Papiergefüge eingebettet ist, dass der Faden zumindest an einer Stelle des Papiergefüges an seiner Oberfläche partiell freiliegt.
9. (Bevorzugte Ausgestaltung) Elektrisch leitendes Papiergefüge nach einer der Klauseln 1 bis 8, wobei das elektrisch leitende Papiergefüge zusätzlich chemische Additive und Restfeuchte aufweist.
10. (Bevorzugte Ausgestaltung) Elektrisch leitendes Papiergefüge nach einer der Klauseln 1 bis 9, wobei das elektrisch leitende Papiergefüge zusätzlich mit einem leitfähigen Muster aus Leiterbahnen bedruckt ist.
11. (Bevorzugte Ausgestaltung) Elektrisch leitendes Papiergefüge nach Klausel 10, wobei im elektrisch leitenden Papiergefüge zwei oder mehr kontinuierliche, elektrisch leitfähige Fäden zur Kontaktierung des elektrisch leitenden Papiergefüges von einem Ende bis zum gegenüberliegenden Ende des Papiergefüges eingebettet sind, wobei die Fäden jeweils so im Papiergefüge eingebettet sind, dass jeder Faden an mehreren Stellen des Papiergefüges an seiner Oberfläche partiell freiliegt, wobei das elektrisch leitende Papiergefüge so mit dem leitfähigen Muster aus Leiterbahnen bedruckt ist, dass die Kontaktierung des leitfähigen Musters zu den im Papiergefüge eingebetteten Fäden über die Stellen erfolgt, an denen die Fäden partiell freiliegen.
12. (Zweiter Aspekt der Erfindung) Verfahren zum Herstellen eines elektrisch leitenden Papiergefüges nach einer der Klauseln 1 bis 11, aufweisend:
   - das Bereitstellen einer Stoffsuspension aus cellulosehaltigem Faserstoff und Wasser;
   - gegebenenfalls das Zugeben wenigstens eines chemischen Additivs;
   - das Zugeben elektrisch leitfähiger Fasern;
   - das Einführen einer Mehrzahl kontinuierlicher, elektrisch leitfähiger Fäden in die in einer Rundsiebpapiermaschine befindliche Stoffsuspension, wobei die Fäden so an das Rundsieb herangeführt werden, dass während der Blattbildung (bzw. während der Bildung der Papierbahn) eine Einbettung der Fäden in den Faseraufbau erfolgt.
13. (Bevorzugte Ausgestaltung) Verfahren nach Klausel 12, wobei das Papiergefüge so gebildet wird, dass es sich aus zwei separaten Papierlagen zusammensetzt und die Fäden zwischen diesen Papierlagen angeordnet werden.

### Ausführliche Beschreibung der bevorzugten Ausführungsformen

Die vorliegende Erfindung beruht auf dem Gedanken, ein elektrisch leitendes Papiergefüge mit verbesserter Kontaktierung in Analogie zu einem in ein Banknotenpapier eingebrachten Sicherheitsfaden dadurch bereitzustellen, dass kontinuierliche, elektrisch leitfähige Kontaktfäden in das elektrisch leitende Papiergefüge eingebettet werden. Das elektrisch leitende Papiergefüge wird damit von einem Ende bis zum gegenüberliegenden Ende von den kontinuierlichen, leitfähigen Kontaktfäden durchzogen. Dies ermöglicht eine leichte Kontaktierung des elektrisch leitenden Papiergefüges an den Enden der Kontaktfäden und stellt durch die Einbringung der Kontaktfäden über die gesamte Fläche des Papiergefüges eine ortsnahe Stromversorgung aller Bereiche des Papiergefüges dar.

Im elektrisch leitenden Papiergefüge liegt eine Mehrzahl kontinuierlicher, elektrisch leitfähiger Fäden zur Kontaktierung des elektrisch leitenden Papiergefüges vor, die jeweils von einem Ende bis zum gegenüberliegenden Ende des Papiergefüges eingebettet sind, wobei die Mehrzahl vorzugsweise einen Wert im Bereich von zwei bis acht, weiter bevorzugt einen Wert im Bereich von zwei bis sechs und insbesondere bevorzugt den Wert zwei annimmt.

Das erfindungsgemäße elektrisch leitende Papiergefüge kann z.B. mittels einer konventionellen Rundsiebtechnologie hergestellt werden. Auf diese Weise ist es grundsätzlich möglich, variierende Faserzusammensetzungen zu verarbeiten. Es ist zweckmäßig, den cellulosehaltigen Faserstoffen leitfähige, metallische Kurzschnittfasern beizumischen. Die metallischen Kurzschnittfasern weisen typischerweise eine Faserlänge im Bereich von 3 bis 12 mm auf. Die Menge, in der die leitfähigen, metallischen Kurzschnittfasern beigemischt werden, wird zweckmäßigerweise so gewählt, dass genügend Faser-zu-Faser-Kontakte gegeben sind und somit ein geeigneter elektrischer Stromfluss gewährleistet ist. Das elektrisch leitende Papiergefüge kann weitere natürliche und/oder synthetische Faserstoffe, gegebenenfalls chemische Additive und gegebenenfalls Restfeuchte enthalten. Des Weiteren kann die elektrische Leitfähigkeit nicht nur durch leitfähige, metallische Fasern, insbesondere metallische Kurzschnittfasern, sondern auch durch Zugabe von Kohlenstofffasern, Kohlenstoffpartikeln oder Carbon-Nanotubes erzielt werden.

Die Rundsiebtechnologie ermöglicht es, einen kontinuierlichen, leitfähigen Faden in den Kern des elektrisch leitenden Papiergefüges einzubetten, sodass das elektrisch leitende Papiergefüge von einem Ende bis zum gegenüberliegenden Ende mit dem kontinuierlichen, leitfähigen Faden durchzogen ist. Der auf diese Weise in das elektrisch leitende Papiergefüge eingebettete, kontinuierliche, leitfähige Faden stellt somit einen Kontaktfaden dar. Der Begriff "Kontaktfaden" ist hierin als Faden zur Kontaktierung des elektrisch leitenden Papiergefüges zu verstehen, der innerhalb des elektrisch leitenden Papiergefüges an vielen Stellen direkt mit den darin enthaltenen leitfähigen, metallischen (Kurzschnitt-)Fasern, Kohlenstofffasern, Kohlenstoffpartikeln und/oder Carbon-Nanotubes leitfähig verbunden ist. Der erfindungsgemäß in das elektrisch leitende Papiergefüge eingebettete Kontaktfaden ist bezüglich seiner Anordnung im Papier einem in ein Banknotenpapier eingebetteten Sicherheitsfaden vergleichbar. Zweckmäßigerweise wird nicht lediglich ein kontinuierlicher, leitfähiger Faden in das elektrisch leitenden Papiergefüges eingebracht, sondern es wird mit Vorteil eine Mehrzahl kontinuierlicher, leitfähiger Fäden in das elektrisch leitende Papiergefüge eingebracht. Die Kontaktfäden ermöglichen einerseits eine leichte Kontaktierung an den Enden der Fäden und stellen andererseits durch ihre Einbringung über die gesamte Fläche des elektrisch leitenden Papiergefüges hinweg eine ortsnahe Stromversorgung aller Bereiche her. Die Kontaktfäden erfüllen somit in besonders vorteilhafter Weise eine Doppelfunktion. Das erfindungsgemäße, mit Kontaktfäden versehene, elektrisch leitende Papiergefüge zeichnet sich darüber hinaus durch seine Robustheit und Langzeitbeständigkeit aus.

Die für das erfindungsgemäße, elektrisch leitende Papiergefüge verwendbaren cellulosehaltigen Faserstoffe können z.B. von Faserstoffen natürlichen Ursprungs oder von synthetischen Faserstoffen gewählt werden. Cellulosehaltige Faserstoffe natürlichen Ursprungs umfassen z.B. Holzfasern, Halbzellstoffe, Thermomechanical Pulp, Baumwollfasern, chemisch aufgeschlossene Cellulose wie Sulfat- oder Sulfitzellstoff, Holzstoff, chemisch modifizierten Holzstoff, wiederaufbereitete Faserstoffe und Kombinationen zweier oder mehrerer der vorstehend genannten Elemente.

Den cellulosehaltigen Faserstoffen werden leitfähige Materialien, insbesondere leitfähige Fasern, wie etwa metallische (Kurzschnitt-)Fasern, graphitisierte Kohlefasern (hierin auch einfach "Kohlenstofffasern" genannt) oder metallisierte Kunststofffasern, und/oder leitfähige Partikel, wie etwa Kohlenstoffpartikel, Carbon-Nanotubes oder Fullerene, zugesetzt. Beispielsweise kann der Anteil an metallischen Kurzschnittfasern, die mit Bezug auf die cellulosehaltigen Faserstoffe beigemischt werden, je nach Anwendung insbesondere in einem Bereich von wenigen Gewichtsprozent (Gew.-%) bis 50 Gew.-% oder mehr variieren. Zweckmäßigerweise werden so viele leitfähige Fasern beigemengt, dass die sogenannte Perkolationsschwelle überschritten wird, um eine ausreichende Leitfähigkeit sicherzustellen. Demzufolge ist ein ausreichendes Netzwerk an leitfähigen Fasern nötig, sodass der elektrische Stromfluss gewährleistet ist.

Des Weiteren können den cellulosehaltigen Faserstoffen als leitfähige Materialien insbesondere Kohlenstofffasern beigemischt werden. Unter Kohlenstofffasern werden vorzugsweise industriell erzeugte Fasern, die aus kohlenstoffhaltigem Material gebildet und z.B. durch Pyrolyse in eine graphitartige Kohlenstoffanordnung umgewandelt werden, verstanden. Solche Fasern können isotrop oder anisotrop erzeugt werden und haben meist einen Durchmesser in einem Bereich von 5 µm bis 8 µm. Diese Einzelfasern werden bei der Verarbeitung zu Bündel (Roving) mit 1000 bis 400 000 Einzelfasern zusammengefasst und können dann weiterverarbeitet werden. Kohlenstofffasern sind sowohl elektrisch, als auch thermisch gut leitfähig. Darüber hinaus werden als Kohlenstofffasern Faserstoffe aus einer Gruppe verstanden, die hochfeste Kohlenstofffasern, hochsteife Kohlenstofffasern und/oder hochfeste Kohlenstofffasern aufweist. Die erfindungsgemäß verwendbaren Kohlenstofffasern können eine bevorzugte Längenverteilung bzw. einen entsprechenden Schwerpunkt aufweisen, welche vorzugsweise in einem Bereich von 1 µm bis 50 000 µm, z.B. in einem Bereich von 8000 µm bis 50 000 µm, insbesondere in einem Bereich von 1 µm bis 8000 µm und insbesondere bevorzugt in einem Bereich von 5000 µm bis 8000 µm liegt. Diese Längenverteilung ist sowohl beim Einsatz von primären Kohlenstofffasern, als auch bei wiederaufbereiteten Kohlenstofffasern von Vorteil, da sich so die entsprechenden Kohlenstofffasern gut und insbesondere homogen mit den übrigen cellulosehaltigen Faserstoffen des Stallgemisches zur Herstellung des Papiergefüges mischen lassen. Ziel ist es insbesondere hierbei, eine möglichst homogene Verteilung der wenigstens zwei Faserstoffbestandteile sowohl in der Suspension zur Herstellung eines Papiergefüges, als auch im Papiergefüge selbst zu gewährleisten. Gemäß einer weiteren besonders bevorzugten Ausführungsform der vorliegenden Erfindung ist der Anteil an Kohlenstofffasern in dem Papiergefüge (bei kontrollierten klimatischen Bedingungen von 23 °C und 50 % rel. Luftfeuchtigkeit) größer als 35 Gew.-%. Hierbei ist auch zu berücksichtigen, dass mit der Zunahme des Anteils an primären und/oder wiederaufbereiteten Kohlenstofffasern der spezifische Widerstand des hiermit gebildeten Papiergefüges unter Umständen abnimmt und die Leitfähigkeit des so gebildeten Papiers zunimmt. Vorteil eines erhöhten Anteils an Kohlenstofffasern im Papiergefüge sind unter anderem eine verbesserte Leitfähigkeit, die Reduzierung des elektrischen Widerstandes im Blatt- bzw. Papiergefüge und die damit verbundene höhere Leitungsaufnahme. Erzielt werden kann der erhöhte Einsatz von Kohlenstofffasern durch die gewählte Faserlängenverteilung der Kohlenstofffasern und/oder die Kombination mit dem Papierfaserstoff. Dieser kann beispielsweise Bauwollfaserstoff sein, der insbesondere durch eine gezielte Mahlung (Holländermahlung) gezielt fibrilliert wird und damit ein besonders hohes Festigkeitspotential für das zu erzeugende Papiergefüge bereitstellen kann. Der spezifische Widerstand des erfindungsgemäßen Papiergefüges liegt z.B. im Bereich von 10⁻² Ωm bis 10⁻⁵ Ωm.

Dem erfindungsgemäßen elektrisch leitenden Papiergefüge können gegebenenfalls chemische Additive hinzugefügt werden, die z.B. aus einer Gruppe ausgewählt werden, welche insbesondere Retentionsmittel, Entwässerungshilfsmittel, Retentionsmittel-Dual-Systeme oder Mikropartikelsysteme, Nass- und Trockenverfestiger, Leimungsmittel, Füllstoffe und/ oder Pigmente, insbesondere aus einer Gruppe von Talkum, Titandioxid, Aluminiumhydroxid, Bentonit, Bariumsulfat, Calciumcarbonat, Kaolin ausgewählt, Entschäumer, Entlüfter, Biozide, Enzyme, Bleichhilfsmittel, optische Aufheller, Farbstoffe, Nuancierfarbstoffen, Störstofffänger, Fällungsmittel (Fixiermittel), Benetzungsmittel, pH-Regulatoren umfasst. Alternativ oder in Kombination kann das chemische Additiv auch aus einer Gruppe von vorzugsweise wasserlöslichen Polymeren ausgewählt werden, welche insbesondere aminhaltige Polymere, Polyethylenimin, Pyrolidin, Polyamide, Polyacrylamid, Aridin, Proteine, Peptide, polyetherhaltige Polymere, insbesondere Polyethylenoxid, Polyether, hydroxylgruppenhaltige Polymere, insbesondere Stärke, Carboxymethylcellulose, Polyvinylalkohol, geladene Polymere, insbesondere kationische Polymere, insbesondere kationische Stärke, Maisstärke, Kartoffelstärke, Weizenstärke, Reisstärke, ammoniumgruppenhaltige Polymere, anionische Polymere, insbesondere anionisch modifizierte Polyacrylamide, sulfonisierte Polymere, anorganische Salze mit hoher Ladungsdichte, insbesondere Aluminiumsalze, Aluminium(III)Chloride, Aluminiumsulfat, Natriumaluminat, anorganische, geladene Partikel/ Pigmente, insbesondere Bentonit, Montmorillonit, Natriumsilikat, Naßverfestiger, insbesondere Epichlorhydrinharze, Glyoxal, Zirkoniumsalze, Zirkoncarbonat, Kombination aus anionischen Polymeren und kationisch modifiziertem Pigmenten, Hilfsmittel zur Reduzierung des Entflammpunktes, Kombinationen hiervon und dergleichen umfasst.

Das erfindungsgemäße Papiergefüge weist gemäß einer weiteren besonders bevorzugten Ausführungsform ein Flächengewicht nach DIN EN ISO 536 auf, welches in einem Bereich von 15 g/m² bis 1000 g/m², vorzugsweise in einem Bereich von 20 g/m² bis 300 g/m², liegt.

Das erfindungsgemäße Papiergefüge weist ferner z.B. eine Leistungsaufnahme auf, welche im Bereich von 50 W/m² bis 5000 W/m² liegt. Hierbei ist auf der Oberfläche des Papiergefüges z.B. eine Temperatur im Bereich von 15 °C bis 130 °C erzielbar.

Das erfindungsgemäße, elektrisch leitende Papiergefüge kann zur Steuerung der gewünschten Eigenschaften mit zusätzlichen Armierungsfasern versehen werden. Zusätzlich ist eine Oberflächenleimung oder eine Oberflächenimprägnierung möglich.

Mit Bezug auf die Kontaktfäden sind unterschiedliche Ausführungen denkbar. Wichtig bei allen Ausführungen ist, dass ein Kontakt zu den im Papiergefüge befindlichen, leitfähigen Komponenten, insbesondere metallischen Fasern und/oder Kohlenstofffasern, sichergestellt ist. Im einfachsten Fall kann als Kontaktfaden ein metallischer Faden, z.B. aus gewalztem Metall, ein Metallband oder ein Metalldraht verwendet werden, wobei das Metall insbesondere von einem gut leitfähigen Metall wie etwa Silber, Kupfer, Gold, Aluminium, Wolfram, Eisen oder dergleichen oder einer Legierung eines oder mehrerer der vorstehend genannten Elemente gewählt ist. Des Weiteren ist aber auch die Verwendung eines metallisierten Fadens möglich, z.B. die Verwendung eines auf einer Kunststoffträgerfolie als Trägersubstrat basierenden, mit einem gut leitfähigen Metall wie etwa Silber, Kupfer, Gold, Aluminium, Wolfram, Eisen oder dergleichen metallisierten Fadens. Als Kunststoffträgerfolie kann insbesondere Polyethylenterephthalat (PET) verwendet werden. Des Weiteren kann als Kontaktfaden eine metallisierte Folie oder ein Laminat aus Folien und gewalzten Metallfolien verwendet werden. Eine besonders zuverlässige Kontaktierung mittels Crimp-Kontakten oder ZIF-Steckverbindern (ZIF = Zero Insertion Force) ist mit rein metallischen Fäden, die als Metallband, z.B. mit einer Breite in einem Bereich von 2 bis 5 mm, ausgeführt sind, denkbar. Eine erhöhte Metalldicke verbessert dabei den dauerhaften Kontakt. Metallisierte Fäden dieser Art können zur besseren Fixierung des Kontaktfadens im elektrisch leitenden Papiergefüge zusätzlich, zumindest einseitig, mit einem Klebstoff ausgestattet sein, der mit Vorteil ein leitfähiger Klebstoff ist. Weiterhin ist es möglich, dass der im elektrisch leitenden Papiergefüge eingebettete Kontaktfaden im Bereich der Kontaktierungsstelle partiell freiliegt, wie es im Banknotenbereich bei sogenannten Fensterfäden der Fall ist.

Weiterhin können die Kontaktfäden zusätzlich an der Oberseite mit einer Schutzschicht oder Schutzfolie versehen sein, die nach Bedarf im Kontaktierungsbereich, d.h. im Fensterbereich, entfernt wird.

Der Begriff Kontaktfaden ist nicht zwangsläufig auf die alleinige Ausgestaltung als (eher schmaler) Faden beschränkt, der z.B. eine Breite von 2 mm oder weniger aufweist, sondern Ausgestaltungen wie (eher breite) Streifen oder Bänder sind ebenfalls denkbar, die z.B. eine Breite von 4 mm bis 20 mm, oder sogar eine Breite bis 30 mm, aufweisen. Grundsätzlich ist es ebenfalls denkbar, dass als Kontaktfaden ein einfacher leitfähiger Metalldraht oder ein Metallgeflecht verwendet wird. Auch Ausführungsvarianten wie z.B. Flachlitzen, Zopfgeflechte, Gestricke, Lahnbänder und dergleichen sind möglich. Die Dicke des Kontaktfadens kann z.B. in einem Bereich von 10 bis 300 µm, bevorzugt in einem Bereich von 10 bis 200 µm, weiter bevorzugt in einem Bereich von 10 bis 100 µm und insbesondere bevorzugt in einem Bereich von 10 bis 50 µm gewählt werden.

Das erfindungsgemäße elektrisch leitende Papiergefüge kann zusätzlich mit einem leitfähigen Muster aus Leiterbahnen bedruckt werden, um auf diese Weise die Distanzen zwischen zwei (oder eine Mehrzahl größer als zwei) als Elektroden dienenden Kontaktfäden zu verringern. Das Bedrucken, d.h. das Bereitstellen der gedruckten Leiterbahnen, kann zum Beispiel mittels eines Siebdruckverfahrens erfolgen. Als leifähige Lacke, die das leitfähige Muster erzeugen, können z.B. wässrige Siebdruckfarben auf Basis von Rußpartikeln, Silberpartikeln oder anderen die Leitfähigkeit herstellenden Partikeln verwendet werden. Das leitfähige Muster aus gedruckten Leiterbahnen wird zweckmäßigerweise in einem solchen Muster erzeugt, dass die Distanzen zwischen zwei den beiden Elektroden in allen Bereichen annähernd ähnlich ist. Die Kontaktierung des leitfähigen Musters zu den im Substrat eingebetteten Kontaktfäden kann gemäß einer bevorzugten Variante so erfolgen, dass die Kontaktierung über die Stellen (sogenannte Fadenfenster) erfolgt, an denen die Kontaktfäden partiell freiliegen. Die Maßnahme des zusätzlichen Bedruckens mit einem leitfähigen Muster bewirkt, dass das Erzeugnis als ein leitfähiges Flächenelement mit relativ niedrigen Spannungen betrieben werden kann. Durch den verringerten Abstand zweier Elektroden kann schon bei geringerer Anzahl an leitfähigen Fasern im Substrat ein für die jeweilige Anwendung, z.B. eine Heizung, nötiger Strom erreicht werden. Alternativ kann bei der gleichen Anzahl an leitfähigen Fasern im Substrat ein gewünschter Strom bereits mit einer niedrigeren Spannung erreicht werden. Durch eine geeignete Anpassung der Dimension der leitfähigen Fasern und des aufgedruckten, leitfähigen Musters kann sogar die Perkolationsschwelle herabgesetzt werden. Letztere beschreibt den Mindestanteil an Leitfasern, die nötig sind, um ein durchgängig leitfähiges Fasernetzwerk zwischen zwei als Elektroden dienenden Kontaktfäden und somit einen relevanten Stromfluss zu erreichen. Somit ergibt sich eine Kostenersparnis hinsichtlich der kostenintensiven leitfähigen Fasern. Eine geringere Betriebsspannung bewirkt darüber hinaus die Senkung des Aufwands, z.B. für die Ansteuerelektronik, und die Erhöhung der Arbeitssicherheit.

Die vorliegende Erfindung umfasst ferner ein Verfahren zum Herstellen eines elektrisch leitenden Papiergefüges. Als Verfahren wird hierfür eine Rundsiebtechnologie eingesetzt, die aus dem Bereich der Herstellung von Banknotenpapier bekannt ist, siehe z.B. die EP 0 279 880 A1 und die EP 0 492 407 A1. Bei Rundsiebanlagen wird der Faden in die Pulpe eingeführt und an das Sieb derart herangeführt, dass während der Blattbildung eine Einbettung des Fadens in den Faseraufbau erfolgt. Der Faden kann dabei vollständig in das Papiergefüge eingebettet werden, sodass der Faden für den Betrachter weder von der Vorderseite, noch von der Rückseite sichtbar ist. Der Faden kann aber auch so eingebettet werden, dass er nach dem Einbetten in das Papiergefüge auf einer Seite frei zugänglich vorliegt. Dies ist z.B. durch mechanisches Entfernen, insbesondere durch Absaugen, der sich auf einer Seite des Fadens abgelagerten Papierschicht möglich. Die Bildung frei zugänglicher Bereich auf zumindest einer Seite des eingebetteten Fadens kann aber auch dadurch erfolgen, dass die Breite das Fadens genügend hoch gewählt wird, siehe z.B. die EP 0 625 431 A1. Des Weiteren kann der Faden so in das Papiergefüge eingebettet werden, dass der Faden zumindest an einer Stelle des Papiergefüges an dessen Oberfläche freiliegt, um einen sogenannten Fensterfaden zu bilden. Die Herstellung von Fenstersicherheitsfäden ist im Bereich der Herstellung von Banknotenpapier bekannt, siehe z.B. die EP 0 059 056 A1. Der Faden wird dabei außerhalb der Pulpe so an das Papiersieb herangeführt, dass der Faden auf erhabenen Stellen (bzw. Höcker), die auf dem Papiersieb aufgebracht sind, zu liegen kommt. An den Stellen, an denen der Faden auf den Höckern aufliegt, kann sich auf der dem Sieb zugewandten Seite kein Papier bilden, sodass der Faden genau an diesen Stellen in dem später fertigen Papier frei zugänglich ist.

Das Verfahren zum Herstellen des erfindungsgemäßen elektrisch leitenden Papiergefüges kann des Weiteren so erfolgen, in dem man das Papiergefüge aus zwei separaten Papierlagen zusammensetzt und den Faden zwischen diesen Papierbahnen anordnet. Eine solche Herstellung ist aus der Herstellung von Banknotenpapier mit eingebettetem Sicherheitsfaden bekannt, siehe z.B. die EP 0 229 645 A1.

Ein bevorzugtes Verfahren zum Herstellen des erfindungsgemäßen elektrisch leitenden Papiergefüges weist insbesondere die folgenden Schritte auf:
- Das Bereitstellen einer Stoffsuspension aus cellulosehaltigem Faserstoff und Wasser.
- Gegebenenfalls das Zugeben wenigstens eines chemischen Additivs.
- Das Zugeben des elektrisch leitfähigen Matetrials, insbesondere elektrisch leitfähige Fasern wie etwa Kohlenstofffasern.
- Das Einführen eines kontinuierlichen, elektrisch leitfähigen Fadens in die in einer Rundsiebpapiermaschine befindliche Stoffsuspension, wobei der Faden so an das Rundsieb herangeführt wird, dass während der Blattbildung eine Einbettung des Fadens in den Faseraufbau erfolgt.

Die Entwässerung erfolgt dabei durch Ablaufen des Wassers in das Innere des Rundsiebes.

Die Erfindung umfasst ferner die Verwendung des elektrisch leitenden Papiergefüges als Heizelement, insbesondere als Heizelement in Böden, Wänden, Tapeten, Behältnissen, Stoffen, Kleidung, Tischplatten, Heizplatten, Heizmatten, Auto-Innenheizungen, insbesondere Tür-, Sitz- oder Armaturenbrettheizungen.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: in Querschnittansicht ein Ausführungsbeispiel eines Fadens (Kontaktfaden) zur Kontaktierung eines elektrisch leitenden Papiergefüges;
- Fig. 2: in Draufsicht ein erstes Ausführungsbeispiel eines erfindungsgemäßen, elektrisch leitenden Papiergefüges mit darin vollständig eingebetteten Kontaktfäden;
- Fig. 3: das elektrisch leitende Papiergefüge gemäß dem ersten Ausführungsbeispiel in Querschnittansicht;
- Fig. 4: in Draufsicht ein zweites Ausführungsbeispiel eines erfindungsgemäßen, elektrisch leitenden Papiergefüges mit eingebetteten Kontaktfäden, die einseitig frei zugänglich sind;
- Fig. 5: das elektrisch leitende Papiergefüge gemäß dem zweiten Ausführungsbeispiel in Querschnittansicht;
- Fig. 6: in Draufsicht ein drittes Ausführungsbeispiel eines erfindungsgemäßen, elektrisch leitenden Papiergefüges mit Kontaktfäden, die in der Form von Fensterfäden in das Papiergefüge eingebettet sind.
- Fig. 7: in Draufsicht ein viertes Ausführungsbeispiel eines erfindungsgemäßen, elektrisch leitenden Papiergefüges mit zwei in das Papiergefüge eingebetteten Kontaktfäden; und
- Fig. 8: in Draufsicht ein fünftes Ausführungsbeispiel eines erfindungsgemäßen, elektrisch leitenden Papiergefüges mit zwei Kontaktfäden, die jeweils in der Form von Fensterfäden in das Papiergefüge eingebettet sind, wobei das elektrisch leitende Papiergefüge zusätzlich mit einem leitfähigen Muster bedruckt ist.

Fig. 1 zeigt in Querschnittansicht ein Ausführungsbeispiel eines Fadens 1 (Kontaktfaden) zur Kontaktierung eines elektrisch leitenden Papiergefüges. Der in ein elektrisch leitendes Papiergefüge einzubringende Faden 1 liegt zunächst in Form eines z.B. auf eine Spule aufgewickelten Endlosfadens vor und basiert auf einem Trägersubstrat 2, im Beispiel Polyethylenterephthalat (PET), das auf seiner Oberfläche mit einem leitfähigen Metall 3, z.B. Kupfer oder Silber, beschichtet ist. Der Faden 1 weist eine Breite von 3 mm und eine Dicke von 50 µm auf.

Fig. 2 zeigt in Draufsicht ein erstes Ausführungsbeispiel eines erfindungsgemäßen, elektrisch leitenden Papiergefüges 4 mit vier separaten, vollständig im Papiergefüge eingebetteten Kontaktfäden 6. Die Kontaktfäden 6 weisen den in der obigen Figur 1 gezeigten Aufbau auf. Das elektrisch leitende Papiergefüge 4 beruht auf einem Papierfaserstoff und metallische Kurzschnittfasern enthaltenden Gemisch. Die Kontaktfäden 6 wurden mittels einer Rundsiebpapiermaschine, wie sie insbesondere in der Figur 3 der EP 0 279 880 A1 gezeigt ist, vollständig in die Papierlage 5 eingebettet, sodass die Kontaktfäden 6 für den Betrachter weder von der Vorderseite, noch von der Rückseite des elektrisch leitenden Papiergefüges 4 sichtbar sind. Anhand der Figur 2 ist erkennbar, dass die Kontaktfäden 6 das elektrisch leitende Papiergefüge 4 von einem Ende bis zum gegenüberliegenden Ende durchziehen. Das elektrisch leitende Papiergefüge 4 weist somit an seinen beiden Enden eine ausgezeichnete Kontaktierung auf. Das in der Figur 2 gezeigte Papiergefüge 4 weist die Form eines quadratischen Bogens mit vier darin eingebetteten Kontaktfäden 6 auf. Der Bogen kann je nach Belieben zu einem für den Benutzer geeigneten Format zurechtgeschnitten werden. Darüber hinaus kann die Anzahl der im zugeschnittenen Bogen vorliegenden Kontaktfäden 6 frei gewählt werden. Beispielsweise kann das Papiergefüge 4 so zugeschnitten werden, dass vier einzelne, streifenförmige, elektrisch leitende Papiergefüge erhalten werden, die jeweils einen eingebetteten Kontaktfaden 6 enthalten.

Fig. 3 zeigt das elektrisch leitende Papiergefüge 4 gemäß dem ersten Ausführungsbeispiel in Querschnittansicht. Die vollständig in das elektrisch leitende Papiergefüge 4 eingebetteten Kontaktfäden 6 sind jeweils so in der Papierlage 5 angeordnet, dass die in der Figur 1 gezeigte, elektrisch leitende Metallisierung 3 oben und das PET-Trägersubstrat 2 unten vorliegen.

Fig. 4 zeigt in Draufsicht ein zweites Ausführungsbeispiel eines erfindungsgemäßen, elektrisch leitenden Papiergefüges 7 mit eingebetteten Kontaktfäden 9, die einseitig frei zugänglich sind. Die Kontaktfäden 9 weisen den in der obigen Figur 1 gezeigten Aufbau auf. Das elektrisch leitende Papiergefüge 7 beruht auf einem Papierfaserstoff und Kohlenstofffasern enthaltenden Gemisch. Die Kontaktfäden 9 wurden mittels einer Rundsiebpapiermaschine so in die Papierlage 8 eingebettet, sodass die Kontaktfäden 9 für den Betrachter von der Vorderseite her erkennbar sind. Dies kann z.B. durch Verwenden eines geeigneten Rundsiebs bewerkstelligt werden, das an den Stellen, die mit den einzubettenden Fäden in Berührung kommen, geeignete erhabene Bereiche aufweist. Alternativ kann die Erzeugung mittels eines mechanischen Entfernens, insbesondere durch Absaugen, der sich auf einer Seite des Fadens abgelagerten Papierschicht erfolgen. Anhand der Figur 4 ist erkennbar, dass die Kontaktfäden 9 das elektrisch leitende Papiergefüge 7 von einem Ende bis zum gegenüberliegenden Ende durchziehen. Das elektrisch leitende Papiergefüge 7 weist somit an seinen beiden Enden eine ausgezeichnete Kontaktierung auf. Dadurch, dass die Kontaktfäden 9 an der Vorderseite des Papiergefüges 7 frei zugänglich sind, kann das elektrisch leitende Papiergefüge 7 an seiner Vorderseite an zahlreichen Orten kontaktiert werden.

Fig. 5 zeigt das elektrisch leitende Papiergefüge 7 gemäß dem zweiten Ausführungsbeispiel in Querschnittansicht. Die an der Vorderseite des elektrisch leitenden Papiergefüges 7 frei zugänglichen Kontaktfäden 9 sind jeweils so in der Papierlage 8 angeordnet, dass die in der Figur 1 gezeigte, elektrisch leitende Metallisierung 3 oben und das PET-Trägersubstrat 2 unten vorliegen.

Fig. 6 zeigt in Draufsicht ein drittes Ausführungsbeispiel eines erfindungsgemäßen, elektrisch leitenden Papiergefüges 10 mit Kontaktfäden 12, die in der Form von Fensterfäden in der Papierlage 11 eingebettet sind. Die im elektrisch leitenden Papiergefüge 10 eingebetteten Kontaktfäden 12 sind in bestimmten Bereichen 13 (sogenannte Fensterbereiche) frei zugänglich. Das elektrisch leitende Papiergefüge beruht auf einem Papierfaserstoff und metallische Kurzschnittfasern enthaltenden Gemisch. Die Kontaktfäden 12 wurden ähnlich dem aus der EP 0 059 056 A1 bekannten Verfahren zur Herstellung von Banknoten mit Fenstersicherheitsfäden in das Papier eingebettet. Das elektrisch leitende Papiergefüge 10 weist somit an seinen beiden Enden eine ausgezeichnete Kontaktierung auf. Dadurch, dass die Kontaktfäden 12 in den Fensterbereichen 13 frei zugänglich sind, kann die Vorderseite des elektrisch leitenden Papiergefüges 10 auch diesen Orten kontaktiert werden.

Der Querschnitt entlang der in der Figur 6 gezeigten, gedachten Linie A-A' entspricht dem in der Figur 5 gezeigten Querschnitt.

Der Querschnitt entlang der in der Figur 6 gezeigten, gedachten Linie B-B' entspricht dem in der Figur 3 gezeigten Querschnitt.

In den obigen Ausführungsbeispielen basierte der Kontaktfaden auf einem mit einem leitfähigen Metall beschichteten Kunststoffsubstrat. Anstelle eines solchen Fadens könnte alternativ ein trägerloser metallischer Faden verwendet werden, sodass das in der Figur 1 gezeigte PET-Trägersubstrat 2 weggelassen wird. Ein solcher trägerloser metallischer Faden weist verglichen mit einem mit leitfähigem Metall beschichteten Kunststoffsubstrat eine bessere elektrische Leitfähigkeit auf. Insbesondere Fäden, die auf (dünn) gewalztem leitfähigem Metall basieren, sind von Vorteil.

In weiteren Ausführungsbeispielen, die an die obigen Ausführungsbeispiele angelehnt sind, wird als Kontaktfaden ein Draht aus leitfähigem Metall verwendet.

Fig. 7 zeigt in Draufsicht ein viertes Ausführungsbeispiel eines erfindungsgemäßen, elektrisch leitenden Papiergefüges 14 mit zwei Kontaktfäden 16 und 17, die mit Ausnahme zweier Stellen 18 und 19 vollständig in der Papierlage 15 eingebettet sind. Die im elektrisch leitenden Papiergefüge 14 eingebetteten Kontaktfäden 16 und 17 sind in den Bereichen 18 und 19, an denen die Kontaktierung zur Stromquelle erfolgt, frei zugänglich. Mit den Zeichen"+" und "-" in der Figur 7 wird jeweils der Pluspol bzw. Minuspol der Stromquelle bezeichnet.

Fig. 8 zeigt in Draufsicht ein fünftes Ausführungsbeispiel eines erfindungsgemäßen, elektrisch leitenden Papiergefüges 20 mit zwei Kontaktfäden 22 und 23, die jeweils in der Form von Fensterfäden in das Papiergefüge 21 eingebettet sind, wobei das elektrisch leitende Papiergefüge 21 zusätzlich mit einem leitfähigen Muster 28 aus gedruckten Leiterbahnen bedruckt ist. Auf diese Weise wird die Distanz zwischen den beiden als Elektroden dienenden Kontaktfäden 22 und 23 verringert. Die im elektrisch leitenden Papiergefüge 21 eingebetteten Kontaktfäden 22 und 23 sind in den Bereichen 24 und 25, an denen die Kontaktierung zur Stromquelle erfolgt, frei zugänglich. Mit den Zeichen"+" und "-" in der Figur 8 wird jeweils der Pluspol bzw. Minuspol der Stromquelle bezeichnet. Die Kontaktfäden 22 und 23, die jeweils in Form von Fensterfäden im Papiergefüge 21 eingebettet sind, sind darüber hinaus so beschaffen, dass sie an mehreren Stellen (siehe z.B. die Bezungsnummern 26 und 27) des Papiergefüges an der Oberfläche partiell freiliegen (sogenannte Fadenfenster). Über die Fadenfenster erfolgt eine Kontaktierung der Kontaktfäden 22 und 23 mit dem zusätzlich aufgedruckten leitfähigen Muster 28. Das Bedrucken erfolgte mittels eines Siebdruckverfahrens. Als leifähiger Lack, der das leitfähige Muster 28 erzeugt, diente eine wässrige Siebdruckfarbe auf Basis von Silberpartikeln. Das leitfähige Muster 28 liegt zweckmäßigerweise in einem solchen Muster vor, dass die Distanzen zwischen den beiden Elektroden 22 und 23 in allen Bereichen annähernd ähnlich ist. Die Maßnahme des zusätzlichen Bedruckens mit dem leitfähigen Muster 28 bewirkt, dass das Erzeugnis als ein leitfähiges Flächenelement mit relativ niedrigen Spannungen betrieben werden kann.

## Patentansprüche

1. Elektrisch leitendes Papiergefüge, nämlich ein Heizelement, mit cellulosehaltigen Faserstoffen und elektrisch leitfähigen Fasern, **dadurch gekennzeichnet, dass** im elektrisch leitenden Papiergefüge eine Mehrzahl kontinuierlicher, elektrisch leitfähiger Fäden zur Kontaktierung des elektrisch leitenden Papiergefüges von einem Ende bis zum gegenüberliegenden Ende des Papiergefüges eingebettet sind.

2. Elektrisch leitendes Papiergefüge nach Anspruch 1, wobei die Mehrzahl einen Wert im Bereich von zwei bis acht, bevorzugt im Bereich von zwei bis sechs, annimmt.

3. Elektrisch leitendes Papiergefüge nach Anspruch 1 oder 2, wobei die elektrisch leitfähigen Fasern metallische Fasern, insbesondere metallische Kurzschnittfasern mit einer bevorzugten Faserlänge in einem Bereich von 3 mm bis 12 mm, und/oder Kohlenstofffasern sind.

4. Elektrisch leitendes Papiergefüge nach einem der Ansprüche 1 bis 3, wobei das elektrisch leitende Papiergefüge zusätzliche elektrisch leitfähige Materialien, insbesondere Kohlenstoffpartikel und/oder Carbon-Nanotubes, enthält.

5. Elektrisch leitendes Papiergefüge nach einem der Ansprüche 1 bis 4, wobei der jeweilige elektrisch leitfähige Faden zur Kontaktierung des elektrisch leitenden Papiergefüges ein Metalldraht, ein Metallfaden, ein Metallband, ein auf einem Trägersubstrat wie etwa eine Kunststofffolie basierender, mit einem Metall beschichteter Faden, ein Laminat aus (Kunststoff-)Folien und Metallfolien, ein Metallgeflecht, ein Zopfgeflechte, ein Gestrick oder ein Lahnband ist.

6. Elektrisch leitendes Papiergefüge nach einem der Ansprüche 1 bis 5, wobei das Papiergefüge auf einer einzelnen Papierlage beruht, in die der jeweilige elektrisch leitfähige Faden zur Kontaktierung des elektrisch leitenden Papiergefüges eingebettet ist.

7. Elektrisch leitendes Papiergefüge nach einem der Ansprüche 1 bis 5, wobei das Papiergefüge auf zwei separaten Papierlagen beruht, zwischen denen der jeweilige elektrisch leitfähige Faden zur Kontaktierung des elektrisch leitenden Papiergefüges angeordnet ist.

8. Elektrisch leitendes Papiergefüge nach einem der Ansprüche 1 bis 7, wobei
- der jeweilige elektrisch leitfähige Faden zur Kontaktierung des elektrisch leitenden Papiergefüges vollständig im Papiergefüge eingebettet ist, sodass der Faden für den Betrachter weder von der Vorderseite, noch von der Rückseite sichtbar ist; oder
- der jeweilige Faden so im Papiergefüge eingebettet ist, dass der Faden im Papiergefüge auf einer Seite frei zugänglich vorliegt; oder
- der jeweilige Faden so im Papiergefüge eingebettet ist, dass der Faden zumindest an einer Stelle des Papiergefüges an seiner Oberfläche partiell freiliegt.

9. Elektrisch leitendes Papiergefüge nach einem der Ansprüche 1 bis 8, wobei das elektrisch leitende Papiergefüge zusätzlich chemische Additive und Restfeuchte aufweist.

10. Elektrisch leitendes Papiergefüge nach einem der Ansprüche 1 bis 9, wobei das elektrisch leitende Papiergefüge zusätzlich mit einem leitfähigen Muster aus Leiterbahnen bedruckt ist.

11. Elektrisch leitendes Papiergefüge nach Anspruch 10, wobei im elektrisch leitenden Papiergefüge zwei oder mehr kontinuierliche, elektrisch leitfähige Fäden zur Kontaktierung des elektrisch leitenden Papiergefüges von einem Ende bis zum gegenüberliegenden Ende des Papiergefüges eingebettet sind, wobei die Fäden jeweils so im Papiergefüge eingebettet sind, dass jeder Faden an mehreren Stellen des Papiergefüges an seiner Oberfläche partiell freiliegt, wobei das elektrisch leitende Papiergefüge so mit dem leitfähigen Muster aus Leiterbahnen bedruckt ist, dass die Kontaktierung des leitfähigen Musters zu den im Papiergefüge eingebetteten Fäden über die Stellen erfolgt, an denen die Fäden partiell freiliegen.

12. Verfahren zum Herstellen eines elektrisch leitenden Papiergefüges nach einem der Ansprüche 1 bis 11, aufweisend:
- das Bereitstellen einer Stoffsuspension aus cellulosehaltigem Faserstoff und Wasser;
- gegebenenfalls das Zugeben wenigstens eines chemischen Additivs;
- das Zugeben elektrisch leitfähiger Fasern;
- das Einführen einer Mehrzahl kontinuierlicher, elektrisch leitfähiger Fäden in die in einer Rundsiebpapiermaschine befindliche Stoffsuspension, wobei die Fäden so an das Rundsieb herangeführt werden, dass während der Blattbildung bzw. während der Bildung der Papierbahn eine Einbettung der Fäden in den Faseraufbau erfolgt.

13. Verfahren nach Anspruch 12, wobei das Papiergefüge so gebildet wird, dass es sich aus zwei separaten Papierlagen zusammensetzt und die Fäden zwischen diesen Papierlagen angeordnet werden.

## Claims

1. Electrically conducting paper structure, specifically a heating element, with cellulose-containing fibre materials and electrically conductive fibres, **characterized in that** a plurality of continuous, electrically conductive filaments are embedded in the electrically conducting paper structure for contacting the electrically conducting paper structure from one end to the opposite end of the paper structure.

2. Electrically conducting paper structure according to Claim 1, wherein the plurality takes on a value in the range from two to eight, preferably in the range from two to six.

3. Electrically conducting paper structure according to Claim 1 or 2, wherein the electrically conductive fibres are metallic fibres, more particularly short-cut metallic fibres having a preferred fibre length in a range from 3 mm to 12 mm, and/or carbon fibres.

4. Electrically conducting paper structure according to any of Claims 1 to 3, wherein the electrically conducting paper structure comprises additional electrically conductive materials, more particularly carbon particles and/or carbon nanotubes.

5. Electrically conducting paper structure according to any of Claims 1 to 4, wherein the respective electrically conductive filament for contacting the electrically conducting paper structure is a metal wire, a metal thread, a metal tape, a thread based on a carrier substrate such as a polymeric film and coated with a metal, a laminate of (polymeric) films and metal foils, a metal mesh, a plaited mesh, a knitted structure or a tinsel tape.

6. Electrically conducting paper structure according to any of Claims 1 to 5, wherein the paper structure is based on a single paper ply, in which the respective electrically conductive filament for contacting the electrically conducting paper structure is embedded.

7. Electrically conducting paper structure according to any of Claims 1 to 5, wherein the paper structure is based on two separate paper plies, between which the respective electrically conductive filament for contacting the electrically conducting paper structure is disposed.

8. Electrically conducting paper structure according to any of Claims 1 to 7, wherein
- the respective electrically conductive filament for contacting the electrically conducting paper structure is embedded completely in the paper structure, so that to the viewer the filament is visible neither from the front side nor from the back side; or
- the respective filament is embedded in the paper structure such that the filament is freely accessible in the paper structure on one side; or
- the respective filament is embedded in the paper structure such that the filament is partially exposed at least at one point on the surface of the paper structure.

9. Electrically conducting paper structure according to any of Claims 1 to 8, wherein the electrically conducting paper structure additionally comprises chemical additives and residual moisture.

10. Electrically conducting paper structure according to any of Claims 1 to 9, wherein the electrically conducting paper structure is additionally printed with a conductive pattern of conductor tracks.

11. Electrically conducting paper structure according to Claim 10, wherein two or more continuous, electrically conductive filaments for contacting the electrically conducting paper structure are embedded in the electrically conducting paper structure from one end to the opposite end of the paper structure, the filaments each being embedded in the paper structure such that each filament is partially exposed at a plurality of points on the surface of the paper structure, the electrically conducting paper structure being printed with the conductive pattern of conductor tracks such that the contacting of the conductive pattern with the filaments embedded in the paper structure takes place via the points at which the filaments are partially exposed.

12. Method for producing an electrically conducting paper structure according to any of Claims 1 to 11, comprising:
- providing a pulp suspension of cellulose-containing fibre material and water;
- optionally adding at least one chemical additive;
- adding electrically conductive fibres;
- introducing a plurality of continuous, electrically conductive filaments into the pulp suspension located in a cylindrical-wire paper machine, the filaments being guided onto the cylindrical wire such that the filaments are embedded into the fibre structure during the sheet formation or during the formation of the paper web.

13. Method according to Claim 12, wherein the paper structure is formed such that it is composed of two separate paper plies and the filaments are disposed between these paper plies.

## Revendications

1. Structure de papier électroconductrice, à savoir élément chauffant, comportant des matières fibreuses cellulosiques et des fibres électroconductrices, **caractérisée en ce qu'**une pluralité de fils électroconducteurs continus servant à la mise en contact de la structure de papier électroconductrice d'une extrémité à l'extrémité opposée de la structure de papier sont noyés dans la structure de papier électroconductrice.

2. Structure de papier électroconductrice selon la revendication 1, la pluralité adoptant une valeur dans la plage de deux à huit, de préférence dans la plage de deux à six.

3. Structure de papier électroconductrice selon la revendication 1 ou 2, les fibres électroconductrices étant des fibres métalliques, en particulier des fibres courtes métalliques dotées d'une longueur de fibre préférée dans une plage de 3 mm à 12 mm, et/ou des fibres de carbone.

4. Structure de papier électroconductrice selon l'une des revendications 1 à 3, la structure de papier électroconductrice contenant des matières électroconductrices supplémentaires, en particulier des particules de carbone et/ou des nanotubes de carbone.

5. Structure de papier électroconductrice selon l'une des revendications 1 à 4, le fil électroconducteur respectif servant à la mise en contact de la structure de papier électroconductrice étant un câble métallique, un fil métallique, une bande métallique, un fil basé sur un substrat de support tel qu'une feuille de plastique et revêtu d'un métal, un stratifié de feuilles (de plastique) et des feuilles métalliques, un tissage métallique, un tressage, un tricotage ou un ruban métallisé.

6. Structure de papier électroconductrice selon l'une des revendications 1 à 5, la structure de papier étant basée sur une couche de papier unique dans laquelle est noyé le fil électroconducteur respectif servant à la mise en contact de la structure de papier électroconductrice.

7. Structure de papier électroconductrice selon l'une des revendications 1 à 5, la structure de papier étant basée sur deux couches de papier séparées, entre lesquelles est disposé le fil électroconducteur respectif servant à la mise en contact de la structure de papier électroconductrice.

8. Structure de papier électroconductrice selon l'une des revendications 1 à 7,
- le fil électroconducteur respectif servant à la mise en contact de la structure de papier électroconductrice étant noyé complètement dans la structure de papier, de sorte que l'utilisateur ne puisse voir le fil ni depuis le côté avant ni depuis le côté arrière ; ou
- le fil respectif étant noyé dans la structure de papier, de sorte que le fil soit présent dans la structure de papier de manière accessible librement d'un côté ; ou
- le fil respectif étant noyé dans la structure de papier, de sorte que le fil soit partiellement dénudé sur sa surface au moins en un point de la structure de papier.

9. Structure de papier électroconductrice selon l'une des revendications 1 à 8, la structure de papier électroconductrice présentant en outre des additifs chimiques et de l'humidité résiduelle.

10. Structure de papier électroconductrice selon l'une des revendications 1 à 9, la structure de papier électroconductrice étant en outre imprimée de manière à présenter un motif conducteur constitué de pistes conductrices.

11. Structure de papier électroconductrice selon la revendication 10, deux ou plus de deux fils électroconducteurs continus servant à la mise en contact de la structure de papier électroconductrice d'une extrémité à l'extrémité opposée de la structure de papier étant noyés dans la structure de papier électroconductrice, les fils étant noyés respectivement dans la structure de papier, de sorte que chaque fil soit partiellement dénudé sur sa surface en plusieurs points de la structure de papier, la structure de papier électroconductrice étant imprimée de manière à présenter le motif conducteur constitué de pistes conductrices, de telle sorte que la mise en contact du motif conducteur par rapport aux fils noyés dans la structure de papier s'effectue par le biais des points auxquels les fils sont partiellement dénudés.

12. Procédé de fabrication d'une structure de papier électroconductrice selon l'une des revendications 1 à 11, présentant :
- la fourniture d'une suspension de matière constituée d'une matière fibreuse cellulosique et d'eau ;
- éventuellement l'ajout d'au moins un additif chimique ;
- l'ajout de fibres électroconductrices ;
- l'introduction d'une pluralité de fils électroconducteurs continus dans la suspension de matière se trouvant dans une machine à papier à forme ronde, les fils étant rapprochés de la forme ronde de telle sorte que, pendant la formation de feuille ou pendant la formation de la bande de papier, les fils sont noyés dans la structure fibreuse.

13. Procédé selon la revendication 12, la structure de papier étant formée de telle sorte qu'elle se compose de deux couches de papier séparées et les fils sont disposés entre ces couches de papier.
